# FASCICULE DE BREVET EUROPEEN

(11) **EP 0 230 192 B1**
(45) Date de publication et mention de la délivrance du brevet: **17.11.1988**
(21) Numéro de dépôt: 86402885.7
(22) Date de dépôt: 22.12.1986
(51) Int. Cl.: B22D 19/00, B22D 19/14

(54) **Procédé de liaison directe céramique-métal**
Verfahren zur direkten Keramik-Metall-Verbindung
Method for a direct ceramic-metal bond

(30) Priorité: 27.12.1985 FR 8519554
(43) Date de publication de la demande: 29.07.1987
(73) Titulaire: AUTOMOBILES PEUGEOT, 75116 Paris (FR); AUTOMOBILES CITROEN, 92200 Neuilly-sur-Seine (FR)
(72) Inventeur: Rouaux, Yves, F-78170 La Celle St Cloud (FR)
(74) Mandataire: Boivin, Claude

(56) Documents cités:
- EP-A- 0 143 330
- GB-A- 2 106 433
- US-A- 4 404 262
- PATENT ABSTRACTS OF JAPAN, vol. 7, no. 92 (M-208)[1237], 16 avril 1983

## Description

La présente invention concerne un procédé pour réaliser une liaison céramique-métal selon le préambule de la revendication 1.

Dans de nombreuses applications industrielles, il peut être intéressant de recouvrir une pièce métallique, qui peut être par exemple un piston de moteur à combustion interne, par un revêtement céramique jouant le rôle d'isolant thermique.

Plusieurs solutions ont déjà été proposées pour solidariser des pièces en céramique et en métal.

C'est ainsi que le brevet US 4,404,262 décrit un procédé dans lequel on coule du métal liquide dans un moule contenant une pièce en céramique admettant sur sa face à imprégner un gradient de porosité ouverte décroissant de l'extérieur vers l'intérieur.

La présente invention a pour objet un procédé de ce genre dans lequel le gradient de porosité désiré est facilement obtenu.

Ce procédé est caractérisé en ce que la pièce en céramique est obtenue par imprégnation d'une préforme en fibres compactées par une solution aqueuse de silice colloïdale et gélification de cette solution avec variation continue de l'acidité de la phase liquide par addition d'un acide, selon une loi de débit appropriée.

La figure unique du dessin annexé montre schématiquement un mode de mise en oeuvre du procédé selon l'invention.

Au dessin, on voit un moule 1 au fond duquel on a placé une pièce 2 en céramique qui, dans le cas représenté, est un disque, admettant une face supérieure 3 et une face inférieure 4. Le disque 2 présente une porosité ouverte décroissante de l'extérieur vers l'intérieur, à partir de la face supérieure 3 où elle est comprise entre 20 et 40%. On voit en 5 les pores de la céramique et on reconnaît sur la figure que la porosité décroît régulièrement et devient nulle à une distance comprise entre 2 et 4 mm de la face supérieure.

On verse de l'aluminium liquide 6 au-dessus de la face 3 du disque 2. Pour forcer le liquide à pénétrer dans les pores ouverts 5 de la céramique, on exerce une pression sur la surface du liquide à l'aide d'un piston 7.

Après démoulage on obtient une pièce métallique munie d'un revêtement céramique avec une bonne adhérence à la liaison céramique-métal.

Pour obtenir la pièce en céramique 2, on réalise de préférence une préforme en fibres compactées, préférentiellement en fibres d'alumine, on l'imprègne par une solution aqueuse de silice colloïdale à 30 ou 40% en masse de silice, et on procède ensuite à la gélification de la solution colloïdale d'imprégnation.

On saitque le gel d'une telle solution dépend de la concentration, de la température et du pH et que la gélification se développe par déshydratation à partir de la surface libre au contact de l'air en s'étendant vers l'intérieur pendant une durée variant de quelques dizaines de minutes à plusieurs heures.

Pour obtenir un gradient de porosité on fait varier de façon continue l'acidité de la solution pendant la gélification; la décroissance du pH entraîne une diminution du taux de déshydratation avant la formation du gel.

De préférence on peut faire varier le pH d'une valeur voisine de 7 à une valeur voisine de 0,3 en introduisant dans la phase liquide un élément acide qui peut être de l'acide nitrique, selon une loi de débit déterminée empiriquement.

La préforme imprégnée est ensuite séchée et frittée pour obtenir la pièce en céramique munie d'un gradient de porosité.

En définitive, dans ce mode de réalisation, le procédé qui fait l'objet de l'invention comporte les étapes suivantes:
- Préparation d'une préforme par compactage de fibres et imprégnation par une solution aqueuse de silice colloïdale.
- Gélification de la solution colloïdale, avec variation de l'acidité de la phase liquide par addition d'un acide selon une loi de débit appropriée.
- Séchage du gel.
- Frittage de la préforme imprégnée et obtention d'une céramique 2 présentant un gradient de porosité décroissant de ('extérieur vers l'intérieur à partir de la face 3 destinée à la liaison céramique-métal.
- Réalisation d'un moule de forme appropriée contenant la pièce 2 en céramique, la face 3 à imprégner de métal étant dirigée vers le haut.
- Coulée de métal liquide dans le moule.
- Application d'une pression sur la surface du liquide avec un piston 7, de manière à faire pénétrer le métal liquide dans les pores 5 de la céramique 2.

## Revendications

1. Procédé de liaison. céramique-métal, pour revêtir une pièce métallique d'une couche céramique thermiquement isolante, dans lequel on coule du métal liquide (6) dans un moule (1) contenant une pièce (2) en céramique admettant sur la face (3) à imprégner un gradient de porosité ouverte décroissant de l'extérieur vers l'intérieur, à partir de ladite face (3), caractérisé en ce que la pièce (2) en céramique est obtenue par imprégnation d'une préforme en fibres compactées par une solution aqueuse de silice colloïdale et gélification de cette solution avec variation continue de l'acidité de la phase liquide par addition d'un acide, selon une loi de débit appropriée.

2. Procédé delon la revendication 1, caractérisé en ce que la variation d'acidité correspond au passage du pH d'une valeur voisine de 7 à une valeur voisine de 0,3.

3. Procédé selon la revendication 1 ou 2, caractérisée en ce que la céramique est séchée et frittée après la gélification.

4. Procédé selon l'une des revendications 1 à 3, caractérisé en ce qu'après la coulée, à l'aide d'un piston (7), on exerce une pression propre à faire pénétrer le métal liquide dans les pores (5) de la céramique (2).

5. Procédé selon les revendications 1, 3 et 4, caractérisé en ce qu'il comporte les étapes suivantes:
- Préparation d'une préforme par compactage de fibres et l'imprégnation par une solution aqueuse de silice colloïdale.
- Gélification de la solution colloïdale, avec variation de l'acidité de la phase liquide par addition d'un acide selon une loi de débit appropriée.
- Séchage du gel.
- Frittage de la préforme imprégnée et obtention d'une céramique (2) présentant un gradient de porosité décroissant de l'extérieur vers l'intérieur à partir de la face (3) destinée à la liaison céramique-métal.
- Réalisation d'un moule de forme appropriée contenant la pièce (2) en céramique, la face (3) de métal à imprégner étant dirigée vers le haut.
- Coulée de métal liquide dans le moule.
- Application d'une pression sur la surface du liquide avec un piston (7), de manière à faire pénétrer le métal liquide dans les pores (5) de la céramique (2).

## Patentansprüche

1. Verfahren zur Herstellung einer Keramik-Metall-Verbindung zum Überziehen eines Metallteils mit einer thermisch isolierenden Keramikschicht, bei dem man flüssiges Metall (6) in eine Form (1) giesst, die ein Keramikteil (2) enthält, welches an der zu imprägnierenden Oberfläche (3) einen Gradienten offener Porosität aufweist, der ausgehend von besagter Oberfläche (3) von aussen nach innen abnimmt, dadurch gekennzeichnet, dass das Keramikteil (2) durch Imprägnieren eines Vorformlings aus dicht gepackten Fasern mit einer wässerigen Lösung aus kolloidaler Kieselsäure und Gelierung dieser Lösung unter fortlaufender Veränderung des Säuregrades der flüssigen Phase durch Hinzufügen einer Säure gemäss einem geeigneten Zuteilungsgesetz erhalten wird.

2. Verfahren nach Anspruch 1, dadurch gekennzeichnet, dass die Veränderung des Säuregrades dem Übergang des pH-Wertes von einem Wert in der Nähe von 7 zu einem Wert in der Nähe von 0,3 entspricht.

3. Verfahren nach Anspruch 1 oder 2, dadurch gekennzeichnet, dass die Keramik nach der Gelierung getrocknet und gesintert wird.

4. Verfahren nach einem der Ansprüche 1 bis 3, dadurch gekennzeichnet, dass nach dem Giessen mit Hilfe eines Kolbens (7) ein Pressdruck ausgeübt wird, der dazu geeingnet ist, das flüssige Metall in die Poren (5) der Keramik (2) eindringen zu lassen.

5. Verfahren nach einem der Ansprüche1, 3 und 4, dadurch gekennzeichnet, dass es die folgenden Verfahrensschritte aufweist:
- Herstellung eines Vorformlings durch Verdichten von Fasern und Imprägnieren mit einer wässerigen Lösung kolloidaler Kieselsäure.
- Gelierung der kolloidalen Lösung unter Veränderung des Säuregrades der flüssigen Phase durch Hinzufügen einer Säure gemäss einem geeigneten Zuteilungsgesetz.
- Trocknen des Gels.
- Sintern des imprägnierten Vorformlings und Gewinnung einer Keramik (2), die einen Porositätsgradienten aufweist, der ausgehend von der für die Keramik-Metall-Verbindung bestimmten Oberfläche (3) von aussen nach innen abnimmt.
- Erzeugung einer Giessform von geeigneter Form, welche das Keramikteil (2) enthält, wobei die mit Metall zu imprägnierende Oberfläche (3) nach oben gerichtet ist.
- Giessen von flüssigem Metall in die Form.
- Ausübung eines Pressdrucks auf die Oberfläche der Flüssigkeit mittels eines Kolbens (7) derart, dass das flüssige Metall veranlasst wird, in die Poren (5) der Keramik (2) einzudringen.

## Claims

1. A ceramic-metal connection method for coating a metal part with a thermally insulating ceramic layer, in which liquid metal (6) is poured into a mould (1) containing a ceramic part (2) having on the face (3) to be impregnated an open porosity gradient decreasing from the outside to the inside, from said face (3), characterized in that the ceramic part (2) is obtained by impregnating a preform made from compacted fibres by means of an aqueous solution of colloidal silica and gelling of this solution with continuous variation of the acidity of the liquid phase by addition of an acid, in accordance with an appropriate feed law.

2. Method according to claim 1, characterized in that the acidity variation corresponds to decreasing the pH from a value close to 7 to a value close to 0.3.

3. Method according to claim 1 or 2, characterized in that the ceramic is dried and sintered after gelling.

4. Method according to on of claims 1 to 3, characterized in that after pouring, by means of a piston (7), a pressure is exerted causing the liquid metal to penetrate into the pores (5) of the ceramic (2).

5. Method according to claims 1, 3 and 4, characterized in that it comprises the following steps:
- Preparation of a preform by compacting fibres and impregnation with an aqueous solution of colloidal silica.
- Gelling of the colloidal solution with variation of the acidity of the liquid phase by addition of an acid in accordance with an appropriate law.
- Drying of the gel.
- Sintering of the impregnated preform so as to obtain a ceramic (2) having a porosity gradient decreasing from the outside to the inside from the face (3) intended for the ceramic-metal connection.
- Provision of a mould of appropriate shape containing the ceramic part (2), the face (3) to be impregnated with metal being directed upwardly.
- Pouring liquid into the mould.
- Application of a pressure to the surface of the liquid with a piston (7), so as to cause a liquid metal to penetrate into the pores (5) of the ceramic (2).
